# EUROPÄISCHE PATENTSCHRIFT

(11) **EP 0 629 355 B1**
(45) Veröffentlichungstag und Bekanntmachung des Hinweises auf die Patenterteilung: **03.06.1998**
(21) Anmeldenummer: 94105037.9
(22) Anmeldetag: 30.03.1994
(51) Int. Cl.: A24C 5/36, A24D 3/02, B03B 9/06

(54) **Verfahren zum Aufbereiten von Abfallmaterial in Form von Filterstäben, Filterzigaretten und dergleichen**
Process for the treatment of waste material in the form of filter rods, filter cigarettes and the like
Procédé de traitement de déchets sous forme de tiges de filtres, cigarettes à filtres ou analogue

(30) Priorität: 16.06.1993 DE 4319958
(43) Veröffentlichungstag der Anmeldung: 21.12.1994
(73) Patentinhaber: RHONE-POULENC RHODIA AKTIENGESELLSCHAFT, 79108 Freiburg (DE)
(72) Erfinder: Keller, Karsten, Dipl.-Ing., D-76337 Waldbronn (DE)
(74) Vertreter: Hagemann, Heinrich, Dr.rer.nat., Dipl.-Chem.

(56) Entgegenhaltungen:
- CH-A- 640 154
- DE-A- 1 931 137
- FR-A- 2 253 615
- US-A- 4 440 635
- US-A- 4 457 317
- HILLEN E. 'RÖMMP CHEMIE LEXIKON' 1992 , THIEME VERLAG , STUTTGART, DE * Seite 4495 *

## Beschreibung

Die vorliegende Erfindung betrifft ein Verfahren zum Aufbereiten von Abfallmaterial in Form von Filterstäben, Filterzigaretten und ähnlichem, die Filtermaterial mit von außen zugänglichen inneren Hohlräumen und zumindest eine andere Materialkomponente enthalten, insbesondere Papier und Tabak.

Bei der Herstellung von z.B. Zigaretten werden zunächst Filterstäbe aus sogenannten Filtertowstreifen erzeugt. Die Filtertowstreifen können beispielsweise aus Celluloseacetat- oder Polypropylen-Filamenten bestehen. Die Filtertowstreifen werden von einem Ballen oder Stapel abgezogen und auf einer Filterstabmaschine zu mit Papier umhüllten Filtersträngen weiterverarbeitet, wonach schließlich einzelne Filterstäbe durch Schneiden der Filterstränge erzeugt werden. Die Filterstäbe sind mit Papier umhüllte zylindrische Einheiten einer Länge von etwa 66 bis 150 mm und eines Durchmessers von z.B. 4 mm bis 10 mm. Jeder Filterstab enthält normalerweise genug Material für vier oder sechs Filterstücke bzw. Filterstöpsel, die später mittels einer Zigarettenherstellungsmaschine an Tabaksträngen befestigt werden, um Filterzigaretten zu erzeugen.

Sowohl bei der Herstellung von Filtersträngen bzw. Filterstäben durch die Filterstrangherstellungsmaschine als auch bei der Herstellung der eigentlichen Filterzigaretten anhand der Zigarettenmaschine wird beim Betrieb dieser Maschinen stets Ausschuß produziert. Dieser Ausschuß oder "Abfall" enthält wertvolle Stoffe bzw. Materialien, wie z.B. das Filtermaterial in Form von Celluloseacetat, Tabak und Umhüllungspapier für den Tabak. Um insbesondere das wertvolle Celluloseacetat wieder verwenden zu können, muß das Papier, das das Filtermaterial umhüllt, von diesem entfernt werden.

In der US-A-4 457 317 wird ein Verfahren zum Entfernen von Umhüllungspapier von Zigarettenfilterstäben beschrieben, bei dem der Abfall bzw. Ausschuß des Zigarettenfilterstabs bis zum Schmelzpunkt des thermoplastischen Klebstoffs, der die Papierumhüllung zusammenhält, aufgeheizt wird. Darauf werden die Papierumhüllungen von den Filterstücken bzw. Filterstäben abgetrennt. Dann wird der Abfall zum Erwärmen und zum Abtrennen der Papierumhüllungen von dem Filtermaterial mit einem erwärmten Gas beströmt, wobei sich der Klebstoff durch die Einwirkung der Wärme verflüssigt und sich die Papierumhüllungen von dem Celluloseacetatfasermaterial ablösen. Durch die unterschiedlichen Gewichte bzw. durch die unterschiedliche Form des Celluloseacetatmaterials und des umhüllenden Papiers läßt sich die Trennung und Sortierung dieser beiden Komponenten im Luftstrom durchführen, da das Papier von dem Luftstrom weiter als das schwerere Filtermaterial nach oben transportiert wird.

Bei dem aus der US-A-4 457 317 bekannten Trenn- und Sortierverfahren treten bezüglich einer möglichst reinen Sortierung des Filter- und des Papiermaterials Schwierigkeiten auf, da das Temperaturprofil des Luft- bzw. Gasstroms nicht konstant ist und deshalb immer wieder Verklebungen zwischen dem Papier und dem Filtermaterial auftreten. Außerdem ist die Sortierung über den Gasstrom aufwendig, da sie auch von den Strömungseigenschaften der zu trennenden Materialien abhängt. Kommen sich die Trenneigenschaften von Papier und Filtermaterial relativ nahe, ist eine Trennung durch den Gasstrom schwierig zu vollziehen.

Aus der Zigarettenindustrie ist es bekannt, daß bei der Herstellung von Zigaretten Abfall anfällt. Die Abfallzigaretten werden daher beispielsweise am Zigarettenumhüllungspapier aufgeschnitten und der Tabak mechanisch von der Zigarettenhülse entfernt. Diese Maßnahme gestattet die Rückgewinnung des wertvollen Tabaks, nicht jedoch die Rückgewinnung des wertvollen Filtermaterials, von beispielsweise Celluloseacetat.

Der Erfindung liegt die Aufgabe zugrunde, ein Verfahren der eingangs beschriebenen Art anzugeben, das in einfacher technischer Weise sowie unter wirtschaftlicher Verfahrensführung ermöglicht, die wertvollen Filtermaterialen, insbesondere in Form von Celluloseacetat, rückzugewinnen.

Erfindungsgemäß wird diese Aufgabe durch ein Verfahren der eingangs bezeichneten Art gelöst, wobei folgende Verfahrensschritte durchgeführt werden:
a) in einer gegenüber dem Filtermaterial weitgehend inerten Flüssigkeit, die sich in einem Druckgefäß befindet, wird ein gegenüber dem Filtermaterial inertes Gas gelöst, wobei das Abfallmaterial in der inerten Flüssigkeit bereits vorliegt oder dieses nach Lösung des inerten Gases zugeführt wird,
b) das Abfallmaterial-Flüssigkeit-Gemisch wird gerührt, bis sich das Filtermaterial von den anderen Materialkomponenten losgelöst hat,
c) das in der Flüssigkeit gelöste inerte Gas wird darauf zumindest teilweise durch Drucksenkung und/oder Temperaturanhebung in Form feiner Gasbläschen freigesetzt und
d) die auf der Oberfläche der abzutrennenden anderen Materialkomponenten entstandenen feinen Gasbläschen werden entfernt oder die Bildung der feinen Gasbläschen wird dadurch verhindert, daß im Verlaufe des Verfahrens vor Durchführung der Maßnahme c) ein selektiv wirkendes Netzmittel hinzugegeben wird, das die Benetzbarkeit der Oberfläche der anderen Materialkomponenten so weit anhebt, daß auf deren Oberfläche bei der Durchführung der Maßnahme c) keine feinen Gasbläschen entstehen,
   wobei die obigen Maßnahmen dazu führen, daß das Filtermaterial innerhalb der inerten Flüssigkeit aufgrund der in ihren inneren Hohlräumen eingeschlossenen Gasbläschen aufsteigt und die abzutrennenden anderen Materialkomponenten aufgrund ihres unterschiedlichen Auftriebsverhaltens absinken, was zu der Trennung von Filtermaterial und den anderen Materialkomponenten führt.

Die Ausgangsmaterialien des erfindungsgemäßen Verfahrens wurden vorstehend bereits im Zusammenhang mit dem Stand der Technik erläutert, worauf verwiesen sei.

Das erfindungsgemäße Verfahren wird in einem Druckgefäß durchgeführt. Dabei handelt es sich im wesentlichen um einen beheizbaren Druckbehälter mit vorzugsweise mechanischem Rührwerk. Um den notwendigen Druck im Druckgefäß zu erzeugen, wird ein entsprechend ausgelegter Kompressor herangezogen, der darin beispielsweise einen Gasdruck von 10 bar aufbaut, um die Flüssigkeit, bei der es sich vorzugsweise um Wasser handelt, im Druckgefäß mit dem Gas, insbesondere Luft und/oder Kohlendioxid, zu sättigen. In der Entspannungsphase braucht nur ein entsprechendes Ventil am Druckgefäß geöffnet zu werden, um den Druck abzulassen bzw. auf das gewünschte Maß abzusenken. Am Druckgefäß ist eine verschließbare Öffnung vorgesehen, über die das Abfallmaterial eingeführt werden kann. Die Sättigung der Flüssigkeit mit dem Gas kann, wie bereits ausgeführt, unter Druck erfolgen. Dabei kann es sich um eine Teilsättigung, Sättigung oder Übersättigung handeln. Alternativ kann die Maßnahme der Teilsättigung, Sättigung oder Übersättigung auch in einer vorgeschalteten Verfahrensmaßnahme außerhalb des Druckgefäßes in einem anderen Behältnis erfolgen. Gegebenenfalls kann bereits außerhalb des Druckgefäßes das Abfallmaterial in die Flüssigkeit eingeführt werden.

Um das erfindungsgemäße Verfahren zu optimieren, ist die Flüssigkeit, die zum Trennen in dem Druckgefäß herangezogen wird, gegenüber dem Filtermaterial und vorzugsweise auch gegenüber den anderen abzutrennenden Materialkomponenten weitgehend inert. Zur Optimierung ist es vorzuziehen, daß als Gas ein gegenüber dem Filtermaterial inertes Gas, vorzugsweise auch gegenüber den abzutrennenden anderen Materialkomponenten, eingesetzt wird.

Nach Abschluß der Maßnahme a) wird das Abfallmaterial der Flüssigkeit zugeführt, sofern es darin nicht bereits enthalten ist. Das dann vorliegende Abfallmaterial-Flüssigkeit-Gemisch wird gemischt bzw. gerührt, bis sich das Filtermaterial von den anderen Materialkomponenten losgelöst hat.

Es schließt sich die Maßnahme c) an, bei der das in der Flüssigkeit gelöste Gas zumindest teilweise durch Drucksenkung und/oder Temperaturanhebung in Form feiner Gasbläschen freigesetzt wird. Vorzugsweise wird der Druck gesenkt, insbesondere von einem relativ hohen Druckwert, der zur Lösung des Gases der Flüssigkeit eingestellt wurde, auf einen Druck oberhalb des Umgebungsdruckes oder bei Umgebungsdruck. Des weiteren kann der relative hohe Druck auch unter den Umgebungsdruck gesenkt werden. Vorzugsweise wird bei der Entspannung, wenn also in der Flüssigkeit gelöstes Gas wieder freigesetzt werden soll, eine Druckdifferenz von etwa 10 bar durchlaufen. Die Höhe der erforderlichen Druckdifferenz hängt von verschiedenen Faktoren ab, so beispielsweise von der Beschaffenheit des jeweiligen Materials und hauptsächlich von seiner "Porosität".

Eine alternative Maßnahme zu der oben angesprochenen Drucksenkung besteht in der Temperaturerhöhung der Flüssigkeit, wodurch ebenfalls ursprünglich in der Flüssigkeit homogen gelöstes Gas mehr oder weniger unter Bläschenbildung freigesetzt wird.

Bei beiden oben angesprochenen Maßnahmen, d.h. Drucksenkung oder Temperaturerhöhung, erfolgt an dem Filtermaterial wie auch den davon abzutrennenden Materialkomponenten oberflächlich die Bildung feiner freier Gasbläschen. Im Inneren des Filtermaterials bzw. in den inneren Hohlräumen, die nach außen zugänglich sind, erfolgt auch eine Bildung von Gasbläschen. Die feinen Gasbläschen auf der Oberfläche der angesprochenen Materialien können dadurch entfernt werden, indem ein Netzmittel hinzugefügt wird. Andererseits kann deren Bildung bereits dadurch verhindert werden, daß vor der Drucksenkung und/oder Temperaturanhebung das Netzmittel in das Verfahren bereits eingeführt wird, so daß lediglich innerhalb des Filtermaterials in dessen inneren Hohlräumen die Bildung feiner Gasbläschen auftritt.

Nach der Maßnahme c) können durch mechanische Einwirkung bzw. durch Abschlagen mittels eines geeigneten in das Druckgefäß hineinragenden Rührers feine Gasbläschen auf der Oberfläche der abzutrennenden Materialien entfernt werden.

Die oben angesprochenen Maßnahmen der Verhinderung der feinen Gasbläschen auf der Oberfläche der voneinander zu trennenden Materialien bzw. deren Verhinderung führt dazu, daß das Filtermaterial innerhalb der Flüssigkeit aufgrund der in den inneren Hohlräumen eingeschlossenen Gasbläschen aufsteigt und die abzutrennenden anderen Materialkomponenten aufgrund ihres unterschiedlichen Auftriebsverhaltens absinken, was zu der Trennung führt. Danach braucht das innerhalb der Flüssigkeit aufgestiegene Filtermaterial nur noch von der Flüssigkeitsoberfläche abgezogen bzw. abgesaugt zu werden, um die endgültige Trennung von den anderen Abfallbestandteilen zu erreichen.

Das erfindungsgemäße Verfahren kann dadurch vorteilhaft ausgestaltet werden, indem die Temperatur bei der Maßnahme c) so weit angehoben wird, daß Heißschmelzklebstoffe, die in der Zigarettenindustrie üblicherweise als Nahtleime zum Kleben der Filterumhüllung herangezogen werden, schmelzen und sich somit vom Filtermaterial abtrennen. Im allgemeinen reicht hier eine Temperaturerhöhung auf etwa 80°C oder wenig mehr aus, um ein Verflüssigen des Heißschmelzklebstoffes zu ermöglichen, der regelmäßig einen Schmelzpunkt von etwa 80°C hat. Wurde kein Heißschmelzklebstoff herangezogen, sondern beispielsweise ein Leim in Form von Polyvinylacetat, ist eine Temperaturanhebung nicht erforderlich, da sich Leime dieser Art bereits bei Umgebungstemperatur in Wasser lösen.

Werden im Rahmen der Erfindung Netzmittel eingesetzt, dann unterliegt die vorliegende Erfindung in deren Auswahl keinen wesentlichen Beschränkungen. Es handelt sich hier um natürliche und/oder synthetische Stoffe, die die Oberflächenspannung des Wassers oder auch anderer Flüssigkeiten herabsetzen. Dabei kann es sich beispielsweise um Alkylbenzolsulfonate, Alkansulfonate, Fettalkoholsulfate, Fettalkoholethersulfate, Fettalkoholepoxylate und dergleichen handeln (vgl. Römpp Chemie-Lexikon, 9. Aufl., 1992, Bd. 6, S. 4495 ff).

Die Vorteile des erfindungsgemäßen Verfahrens lassen sich wie folgt darstellen:

Durch das erfindungsgemäße Verfahren wird unter Nutzung einer "inneren Flotation" das wertvolle Filtermaterial, z.B. Celluloseacetat, sicher, technisch einfach und in wirtschaftlicher Weise von den übrigen Bestandteilen des Abfallmaterials, wie z.B. von dem Umhüllungspapier und Tabak, getrennt. Dadurch ist die Wiedergewinnung eines hochreinen wertvollen Celluloseacetats erstmals möglich geworden. Dieses kann in einem geeigneten Lösungsmittel, wie z.B. Aceton, gelöst werden, um es einer Weiterverarbeitung zu Filamenten und damit zu Filtertows zuzuführen. Das erfindungsgemäße Verfahren ermöglicht es, daß das Umhüllungspapier und etwaige Tabakreste bei der Wiederaufbereitung des Zigarettenfiltermaterials nicht mit z.B. dem Lösungsmittel Aceton in Verbindung kommen. Daher kann das Papier und auch der Tabak umweltfreundlich entsorgt und wiederverwertet werden. Da das erfindungsgemäße Verfahren nicht mit Lösungsmitteln arbeiten muß, braucht keine Explosionssicherung vorgenommen zu werden. Damit ist eine einfache und sichere Betriebsweise möglich. Der Einsatz von Wasser als Aufbereitungsflüssigkeit hat den Vorteil, daß nur ausnahmsweise Farbstoffe aus dem Papier der Zigarettenabfälle gelöst werden, wodurch eine hohe Ausbeute an wertvollem Celluloseacetat in optimaler Reinheit erzielbar ist. Darüber hinaus lassen sich die üblicherweise in Filtermaterialien herangezogenen Weichmacher, insbesondere in Form von Triacetin, problemlos entfernen. Das erfindungsgemäße Verfahren bildet demzufolge ein sehr vorteilhaftes Recycling von Bestandteilen von Zigarettenabfällen bzw. Zigarettenfiltermaterialien, bei dem praktisch das gesamte ursprünglich vorhandene Celluloseacetat in hochreiner Form wiedergewonnen wird.

Nachfolgend soll die Erfindung anhand eines bevorzugten Beispiels erläutert werden:

### Beispiel:

Es handelt sich hier um das bereits angesprochene und in der Zigarettenindustrie anfallende Abfallmaterial. Dieses enthält als Filtermaterial faseriges Celluloseacetat. Die Filter sind umhüllt mit Filterumhüllungspapier, das mit dem üblichen Heißschmelzklebstoff verklebt ist, dessen Schmelzpunkt bei etwa 80° C liegt. Außerdem enthält das Abfallmaterial sowohl Zigarettenstrangpapier als auch Korkimitat "Tipping". Dieses Material besteht aus Papier. Die beiden angesprochenen Papierumhüllungen sind mittels eines Polyvinylacetat-Leims verklebt. Darüber hinaus enthält das Abfallmaterial geringfügige Reste an Tabak. Um aus diesem Abfallmaterial das wertvolle Celluloseacetat rückzugewinnen, wird im einzelnen wie folgt vorgegangen:

Als Flüssigkeit wird Wasser in einem Druckgefäß verwendet, das auf 95°C erwärmt und unter einem Druck von 11 bar (absolut) gesetzt und damit gesättigt wird. Das Druckgefäß hat ein Volumen von 300 l. Eingefüllt sind 290 l Wasser und 15 kg Abfallmaterial. Es ist mit einem handelsüblichen mechanischen Rührer vom Typ "Interprop" der Firma Ekato Rühr- und Mischtechnik GmbH, Schopfheim, versehen. Das Einbringen des Abfallmaterials in diesen Druckbehälter erfolgt zusammen mit dem Wasser über eine Schleuse. Anschließend wird das Abfallmaterial in dem auf 95°C erwärmten Wasser gerührt, bis sich Papier-und Tabakreste von dem Filtermaterial auf der Basis von Celluloseacetat abgelöst haben. Das Rühren erfolgt bei einer Rührerdrehzahl von 130 U/min. Das warme Wasser (gemessener O₂-Gehalt: 50 mg/l) bewirkt das Auflösen des Heißschmelzklebstoffs. Darüber hinaus wird, sofern es in dem Celluloseacetat als Weichmacher enthalten ist, Triacetin herausgelöst. Anschließend wird der Druck im Druckgefäß von 11 bar (absolut) auf Umgebungsdruck gesenkt (Entspannungsgeschwindigkeit in bar/min: 1,2), so daß auf der Oberfläche der aufzutrennenden Materialien sowie im Inneren des Filtermaterials Luftbläschen entstehen. Hierbei bleibt die Temperatur bei etwa 95°C. Anschließend wird durch einen mechanischen Rührer dafür gesorgt, daß die sich auf der äußeren Oberfläche der aufzutrennenden Materialien befindlichen Luftbläschen abgeschlagen werden. Die im Inneren des Filtermaterials verbliebenen Luftbläschen sorgen dafür, daß das Filtermaterial aufsteigt und sich auf diese Weise von den begleitenden Materialien abtrennt, nachdem vorher das Rühren beendigt worden war. Die absinkenden Materialkomponenten, d.h. das Papier und der Tabak, können am Boden des Druckgefäßes abgenommen werden. Anschließend kann das Celluloseacetatfiltermaterial gewaschen werden, um es von etwaigen Verunreinigungen zu befreien. Danach wird es mechanisch entfeuchtet und anschließend getrocknet.

## Patentansprüche

1. Verfahren zum Aufbereiten von Abfallmaterial in Form von Filterstäben, Filterzigaretten und ähnlichem, die Filtermaterial mit von außen zugänglichen inneren Hohlräumen und zumindest eine andere Materialkomponente enthalten, insbesondere Papier und Tabak, wobei folgende Verfahrensschritte durchgeführt werden:
a) in einer gegenüber dem Filtermaterial weitgehend inerten Flüssigkeit, die sich in einem Druckgefäß befindet, wird ein gegenüber dem Filtermaterial inertes Gas gelöst, wobei das Abfallmaterial in der inerten Flüssigkeit bereits vorliegt oder dieses nach Lösung des inerten Gases zugeführt wird,
b) das Abfallmaterial-Flüssigkeit-Gemisch wird gerührt, bis sich das Filtermaterial von den anderen Materialkomponenten losgelöst hat,
c) das in der Flüssigkeit gelöste inerte Gas wird darauf zumindest teilweise durch Drucksenkung und/oder Temperaturanhebung in Form feiner Gasbläschen freigesetzt und
d) die auf der Oberfläche der abzutrennenden anderen Materialkomponenten entstandenen feinen Gasbläschen werden entfernt oder die Bildung der feinen Gasbläschen wird dadurch verhindert, daß im Verlaufe des Verfahrens vor Durchführung der Maßnahme c) ein selektiv wirkendes Netzmittel hinzugegeben wird, das die Benetzbarkeit der Oberfläche der anderen Materialkomponenten so weit anhebt, daß auf deren Oberfläche bei der Durchführung der Maßnahme c) keine feinen Gasbläschen entstehen,
wobei die obigen Maßnahmen dazu führen, daß das Filtermaterial innerhalb der inerten Flüssigkeit aufgrund der in ihren inneren Hohlräumen eingeschlossenen Gasbläschen aufsteigt und die abzutrennenden anderen Materialkomponenten aufgrund ihres unterschiedlichen Auftriebsverhaltens absinken, was zu der Trennung von Filtermaterial und den anderen Materialkomponenten führt.

2. Verfahren nach Anspruch 1, dadurch gekennzeichnet, daß das Gas bei der Maßnahme a) in der inerten Flüssigkeit durch Druckerhöhung gelöst wird.

3. Verfahren nach Anspruch 1 oder 2, dadurch gekennzeichnet, daß das inerte Gas bei der Maßnahme a) in der inerten Flüssigkeit durch Temperatursenkung gelöst wird.

4. Verfahren nach einem der Ansprüche 1 bis 3, dadurch gekennzeichnet, daß die inerte Flüssigkeit mit dem inerten Gas teilgesättigt, gesättigt oder übersättigt wird.

5. Verfahren nach einem der Ansprüche 1 bis 4, dadurch gekennzeichnet, daß als inerte Flüssigkeit Wasser verwendet wird.

6. Verfahren nach einem der Ansprüche 1 bis 5, dadurch gekennzeichnet, daß als inertes Gas Luft und/oder Kohlendioxid verwendet werden.

7. Verfahren nach einem der Ansprüche 1 bis 6, dadurch gekennzeichnet, daß das Filtermaterial auf Celluloseacetat oder Polypropylen basiert.

8. Verfahren nach einem der Ansprüche 1 bis 7, dadurch gekennzeichnet, daß die freien Gasbläschen bei der Maßnahme d) mechanisch, insbesondere durch Rühren, abgeschlagen werden.

9. Verfahren nach einem der Ansprüche 1 bis 7, dadurch gekennzeichnet, daß die Benetzbarkeit der vom Filtermaterial abzutrennenden anderen Materialkomponenten durch Zugabe von Netzmitteln bei der Maßnahme d) angehoben wird, so daß dadurch die auf der Oberfläche der anderen Materialkomponenten gebildeten freien Gasblasen entfernt werden.

10. Verfahren nach einem der Ansprüche 1 bis 9, dadurch gekennzeichnet, daß die inerte Flüssigkeit bei der Maßnahme b) auf mindestens 80 °C erwärmt wird, um insbesondere die Auftrennung der einzelnen Komponenten des Abfallmaterials zu erleichtern.

11. Verfahren nach einem der Ansprüche 1 bis 10, dadurch gekennzeichnet, daß im Falle von Wasser als inerte Flüssigkeit der Differenzdruck zwischen den Maßnahmen a) und c) mit 10 bar eingestellt wird.

## Claims

1. Process for the treatment of waste material in the form of filter rods, filter-tipped cigarettes and the like which contain filter material having inner cavities accessible from the outside and having at least one other material component, in particular paper and tobacco, the following process steps being carried out:
a) a gas that is inert with respect to the filter material is dissolved in a liquid that is largely inert with respect to the filter material and is contained in a pressure vessel, the waste material already being present in the inert liquid or being fed to it after the inert gas has been dissolved,
b) the waste material/liquid mixture is stirred until the filter material has been detached from the other material components,
c) the inert gas dissolved in the liquid is then released, at least partly, in the form of fine gas bubbles by the pressure being lowered and/or the temperature being raised, and
d) the fine gas bubbles produced on the surface of the other material components to be separated off are removed or the formation of the fine gas bubbles is prevented by a selectively acting wetting agent being added in the course of the process, prior to measure c) being carried out, this wetting agent raising the wettability of the surface of the other material components to such an extent that no fine gas bubbles are produced on the surface of these components while measure c) is carried out,
in which the above measures lead to the situation where the filter material in the inert liquid rises, because of the gas bubbles enclosed in its inner cavities, and the other material components to be separated off sink, because of their different buoyancy behaviour, which leads to the separation of filter material and the other material components.

2. Process according to Claim 1, characterized in that, in measure a), the gas is dissolved in the inert liquid by the pressure being increased.

3. Process according to Claim 1 or 2, characterized in that, in measure a), the inert gas is dissolved in the inert liquid by the temperature being lowered.

4. Process according to one of Claims 1 to 3, characterized in that the inert liquid is partly saturated, saturated or over-saturated with the inert gas.

5. Process according to one of Claims 1 to 4, characterized in that water is used as inert liquid.

6. Process according to one of Claims 1 to 5, characterized in that air and/or carbon dioxide is/are used as inert gas.

7. Process according to one of Claims 1 to 6, characterized in that the filter material is based on cellulose acetate or polypropylene.

8. Process according to one of Claims 1 to 7, characterized in that, in measure d), the free gas bubbles are knocked off mechanically, in particular by stirring.

9. Process according to one of Claims 1 to 7, characterized in that the wettability of the other material components to be separated off from the filter material is raised by wetting agents being added in measure d), with the result that the free gas bubbles formed on the surface of the other material components are thereby removed.

10. Process according to one of Claims 1 to 9, characterized in that, in measure b), the inert liquid is heated to at least 80°C in order to facilitate, in particular, the separation of the individual components of the waste material.

11. Process according to one of Claims 1 to 10, characterized in that, in the case of water as inert liquid, the pressure difference between measures a) and c) is set at 10 bar.

## Revendications

1. Procédé de traitement de déchets sous forme de tiges de filtres, cigarettes à filtres ou analogue, qui comprennent du matériau de filtre avec des cavités intérieures accessibles par l'extérieur et au moins un autre composant du matériau, en particulier du papier et du tabac, pour lequel sont exécutées les étapes du procédé suivantes :
a) dans un liquide largement inerte par rapport au matériau du filtre, ledit liquide se trouvant dans un récipient de pression, est mis en solution un gaz inerte par rapport au matériau du filtre, les déchets se trouvant déjà dans le liquide inerte ou étant amenés après dissolution du gaz inerte,
b) le mélange liquide-déchets est remué jusqu'à ce que le matériau du filtre se soit séparé des autres composants du matériau,
c) suite à cela, le gaz inerte mis en solution dans le liquide est libéré au moins en partie grâce à une diminution de la pression et / ou une augmentation de la température, sous la forme de fines petites bulles de gaz et
d) les fines petites bulles de gaz formées sur la surface des autres composants du matériau devant être séparés, sont éliminées, ou la formation des fines petites bulles de gaz est empêchée en ce que lors du déroulement du procédé, avant l'exécution de la mesure c), est ajouté un agent mouillant agissant de manière sélective qui augmente tellement la mouillabilité de la surface des autres composants du matériau, qu'il ne se forme pas de fines petites bulles de gaz sur ladite surface lors de l'exécution de la mesure c),
les mesures ci-dessus ayant pour conséquence que le matériau du filtre à l'intérieur du liquide inerte monte en raison des petites bulles contenues dans ses cavités intérieures et que les autres composants du matériau devant être séparés coulent en raison de leur comportement de flottaison différent, ce qui conduit à la séparation du matériau du filtre et des autres composants du matériau.

2. Procédé selon la revendication 1, caractérisé en ce que le gaz lors de la mesure a) est mis en solution dans le liquide inerte par l'intermédiaire d'une augmentation de pression.

3. Procédé selon la revendication 1 ou 2, caractérisé en ce que le gaz inerte lors de la mesure a) est mis en solution dans le liquide inerte par l'intermédiaire d'une diminution de la température.

4. Procédé selon l'une des revendications 1 à 3, caractérisé en ce que le liquide inerte est sous-saturé, saturé ou sur-saturé avec le gaz inerte.

5. Procédé selon l'une des revendications 1 à 4, caractérisé en ce que de l'eau est employée comme liquide inerte.

6. Procédé selon l'une des revendications 1 à 5, caractérisé en ce que de l'air et / ou du dioxyde de carbone sont employés comme gaz inerte.

7. Procédé selon l'une des revendications 1 à 6, caractérisé en ce que le matériau du filtre se compose principalement d'acétocellulose ou de polypropylène.

8. Procédé selon l'une des revendications 1 à 7, caractérisé en ce que les petites bulles de gaz libres sont, lors de la mesure d), réduites mécaniquement, en particulier grâce au remuage.

9. Procédé selon l'une des revendications 1 à 7, caractérisé en ce que la mouillabilité des autres composants du matériau devant être séparés du matériau du filtre est augmentée grâce à l'ajout d'agents mouillants lors de la mesure d), de telle sorte qu'ainsi les bulles de gaz libres formées sur la surface des autres composants du matériau sont éliminées.

10. Procédé selon l'une des revendications 1 à 9, caractérisé en ce que le liquide inerte lors de la mesure b) est échauffé au moins à 80 °C, afin de faciliter en particulier la séparation des divers composants du déchet.

11. Procédé selon l'une des revendications 1 à 10, caractérisé en ce que dans le cas de l'eau comme liquide inerte, la pression différentielle entre les mesures a) et c) est ajustée à 10 bars.
